# EUROPÄISCHE PATENTSCHRIFT

(11) **EP 0 273 454 B1**
(45) Veröffentlichungstag und Bekanntmachung des Hinweises auf die Patenterteilung: **04.08.1993**
(21) Anmeldenummer: 87119378.5
(22) Anmeldetag: 30.12.1987
(51) Int. Cl.: D04H 1/44

(54) **Faservlies mit Öffnungen**
Foraminous fibre fleece
Nappe de fibres perforée

(30) Priorität: 31.12.1986 JP 312896/86
(43) Veröffentlichungstag der Anmeldung: 06.07.1988
(73) Patentinhaber: UNI-CHARM CORPORATION, Kawanoe-shi Ehime-ken (JP)
(72) Erfinder: Suzuki, Migaku, Kinsei-cho Kawanoe-shi Ehime-ken (JP); Nozaki, Satoshi, Doi-cho Uma-gun Ehime-ken (JP); Imai, Shigeo, Kawanoe-shi Ehime-ken (JP); Ishigami, Makoto, Kawanoe-shi Ehime-ken (JP); Kobayashi, Toshio, Kawanoe-shi Ehime-ken (JP)
(74) Vertreter: Sperling, Rüdiger, Dipl.-Ing.

(56) Entgegenhaltungen:
- EP-A- 0 215 684
- US-A- 3 284 857

## Beschreibung

Die Erfindung betrifft ein Faservlies, in dem Öffnungen nach einem rautenförmigen Muster ausgebildet sind, bestehend aus Bereichen mit Vliesfasern, in welchen einzelne Fasern angesammelt und kontinuierlich wirr miteinander verschlungen sind, von welchen Bereichen die Fasern verzweigen und die kreisförmigen oder elliptischen Öffnungen mit scharfen Konturen am Innenumfang umgeben und in einem regelmäßigen Muster definieren.

Es ist bekannt, eine Lage Fasermaterial (Faservlies) mit einem Hochgeschwindigkeitsfluidstrahl zu behandeln, damit die einzelnen Fasern reorientiert und verteilt werden, um Faservliese mit regelmäßig verteilten Öffnungen herzustellen. Als Stand der Technik wird hierzu angegeben die japanische Patentschrift 44-23909 und die beiden U.S.-Patentschriften 2 862 251 und 3 240 657.

In dem Faservlies aus der japanischen Patentschrift 44-23909 verbleiben relativ viele Fasern in jeder der durch die Faserbereiche definierten Öffnungen relativ flauschig, so daß die Kontur der Öffnung unscharf und diese Faserbereiche schnur- oder seilähnlich ohne ausreichende Glätte ausgebildet sind. Dies hat zur Folge, daß das Faservlies dieses Stands der Technik im Griff unbefriedigend ist.

Das aus den U.S.-Patentschriften 28 62 251 und 32 40 657 bekannte Faservlies ist in dem Sinne nachteilig, als daß die Öffnungen keine klaren Konturen aufweisen und die Faserbereiche Vorsprünge besitzen, welche das Anwendungsgebiet dieses Vlieses auf ganz bestimmte Anwendungsbereiche begrenzt. Darüberhinaus sind die Faserdichte und der Verschlingungsgrad an den Rändern der Öffnungen und den Bereichen, die von diesen Rändern definiert werden, unterschiedlich, woraus sich eine geringere Zug- und Reißfestigkeit ergibt, was wiederum zwangsläufig ein Hinzufügen eines geeigneten Binders erfordert. Auch läßt dann die Glattheit der Oberfläche zu wünschen übrig.

Es sei besonders betont, daß diese Probleme aus den jeweiligen besonderen Techniken herrühren, die angewendet werden, um diese Faservliese auszubilden. Eine Ausformtechnik besteht darin, die Faserlage auf eine Maschenauflage aufzulegen und mit Hochdruckwasserstrahlen zu behandeln, so daß die einzelnen Fasern unter der Wirkung des Wasserstrahls zu jeweiligen Kreuzungspunkten gedrängt werden, an denen sich das jeweilige Drahtmaterial der Auflage kreuzt. Durch dieses Wegdrängen werden die Öffnungen ausgebildet, jedoch ragen bei dieser Technik die Fasern teilweise durch die Öffnungen (Maschen) der Auflage und verschlingen sich auch teilweise an diesen Kreuzungspunkten. Diese Fasern werden abgebrochen, wenn das Vlies nach dem Abschluß der Behandlung von dem Auflager abgezogen wird und sie verbleiben als Fusseln, wodurch die Konturen der Öffnungen unscharf werden.

Eine weitere Technik besteht darin, die Faserlage zwischen einer ersten Auflage, die mit Öffnungen versehen ist und eine gekrümmte innere Fläche aufweist und einer zweiten Auflage mit Maschen zu legen und dann die Lage mit unter Druck stehenden Wasserstrahlen zu behandeln, die von der Seite der ersten Auflage ausgehen, so daß die Öffnungen durch Verschieben der Fasern aus dem Weg der Düsenstrahlen ausgeformt werden, wenn diese Wasserstrahlen die Fasern zur Seite drängen. Bei dieser Technik sammeln sich die Fasern und durchdringen die Ränder der jeweiligen Öffnung und man erhält als Ergebnis, daß der Grad der Faserverschlingung vorherrschend an den Rändern der Öffnungen verbessert und in den Bereichen zwischen den Rändern der jeweiligen Öffnungen annähernd unverändert ist. Damit ergibt sich das bereits weiter oben angesprochene Problem.

Aus der älteren europäischen Anmeldung EP-A-0215 684, das den Stand der Technik gemäß Artikel 54(3) repräsentiert, ist ein Faservlies bekannt, bei dem Öffnungen rautenförmig zueinander angeordnet sind.

Eine Hauptaufgabe der vorliegenden Erfindung liegt darin, ein Faservlies bereitzustellen, das über die gesamte Breite jedes Faserbereichs, der zwischen den Öffnungen ausgebildet ist, eine glatte Oberfläche aufweist, wobei die Öffnungen eine scharfe Kontur besitzen, um ein klares Öffnungsprofil mit exakten Abständen zu schaffen.

Die Aufgabe wird erfindungsgemäß dadurch gelöst, daß ein Faservlies, in dem Öffnungen nach einem rautenförmigen Muster ausgebildet sind, bestehend aus Bereichen mit Vliesfasern, in welchen einzelne Fasern angesammelt und kontinuierlich wirr miteinander verschlungen sind, von welchen Bereichen die Fasern verzweigen und die kreisförmigen oder elliptischen Öffnungen mit scharfen Konturen am Innenumfang umgeben und in einem regelmäßigen Muster definieren, wobei jeder der Faserbereiche im wesentlichen eine gleichförmige Faserdichte und eine glatte Oberfläche aufweist und daß die Öffnungen voneinander einen Abstand von zumindest 1 mm aufweisen und derart rautenförmig angeordnet sind, daß der Bereich der sich zwischen jedem benachbarten Öffnungspaar in Längsrichtung MD und in Querrichtung CD erstreckt, größer ist als ein Bereich der sich zwischen jedem Paar einander schräg gegenüberliegender Öffnungen erstreckt und wobei die Fasern sich teilweise in schräger Richtung erstrecken, um sich im wesentlichen im Zentrum des größeren Bereichs zu schneiden, und teilweise entlang der Ränder der Öffnungen, um diese zu definieren und wobei die Verschlingungsfestigkeit der Fasern in dem Bereich in dem sie sich schräg und entlang der Ränder der Öffnungen erstrecken, um einander zu schneiden, höher ist als im übrigen Bereich.

Das erfindungsgemäße Faservlies ist mit Öffnungen gemustert, deren Konturen wesentlich schärfer sind als bei den Vliesen aus dem Stand der Technik, wobei das erfindungsgemäße Faservlies gleichzeitig eine gleichmäßige Festigkeit, eine glatte Oberfläche und eine Weichheit über alle Gebiete und Bereiche hinweg und ein klares Öffnungsprofil besitzt, so daß es den Vliesen aus dem Stand der Technik hinsichtlich der Berühr-, Griff- und Muster/Profileigenschaften überlegen ist. Demzufolge ist das erfindungsgemäße Faservlies für eine Vielzahl von Anwendungsgebieten geeignet, insbesondere als Oberflächenmaterial für saugfähige Sanitärartikel, wie beispielsweise Wegwerfwindel oder Binden.

Im folgenden wird die Erfindung anhand eines in der Zeichnung dargestellten Ausführungsbeispiels näher erläutert. Es zeigen:
- Fig. 1: eine schematische Darstellung des erfindungsgemäßen Faservlieses in vergrößertem Maßstab,
- Fig. 2: eine Seitenansicht einer schematische dargestellten Vorrichtung zum Herstellen des erfindungsgemäßen Vlieses,
- Fig. 3: eine perspektivische Ansicht eines Auflagezylinders, wie er in der Vorrichtung gemäß Fig. 2 Verwendung findet,
- Fig. 4: einen Schnitt durch eine Faserlage auf dem Auflagezylinder worin dargestellt ist, wie die Fasern an den jeweiligen Vorsprüngen des Auflagezylinders zur Seite gedrängt werden.
- Fig. 5: eine fotografische Draufsicht eines Faservlieses in wirklichkeitsgetreuem Maßstab,
- Fig. 6: eine fotografische Draufsicht des Faservlieses aus Fig. 5 in vergrößertem Maßstab,
- Fig. 7: eine fotografische Draufsicht eines Teils eines Faservlieses wie es aus dem Vergleichsbeispiel (im vergrößertem Maßstab) erhalten worden ist, und
- Fig. 8: eine fotografische Draufsicht eines Teils eines Faservlieses in vergrößertem Maßstab des Vergleichsbeispiels 2.

In Fig. 1 ist ein Faservlies 1 dargestellt, das sich in einer lagenartigen Konfiguration befindet und ausschließlich aus einzelnen Fasern besteht, die wirr miteinander verschlungen sind, ohne daß ein Binder verwendet wird. Das Vlies weist einerseits Faserbereiche 2 auf, in denen die individuellen Fasern kontinuierlich angesammelt sind und andererseits regelmäßig verteilte elliptische (oder kreisförmige) Öffnungen 3, die von den Bereichen 2 definiert sind und an denen die Fasern der Bereiche 2 aufgeteilt sind. Jeder der Faserbereiche 2 besitzt eine glatte Oberfläche und ist im wesentlichen hinsichtlich seiner dichte gleichförmig. Der Ausdruck "glatt" bedeutet, daß der Bereich 2 hinsichtlich seiner Höhe bzw. Dicke keinen Unterschied oder eine Ungleichmäßigkeit weder über den gesamten Bereich hinweg noch auf Teilgebieten aufweist. Mit dem bloßen Auge weisen die Öffnungen 3 im wesentlichen keine Faserbrücken oder Flusen auf, die sich darin diametral oder quer erstrecken, sie sind daher mit einer sauberen Kontur ausgestattet.

Die einem Faserbereich 2 zugeordneten vier benachbarten Öffnungen sind so angeordnet, daß sie eine Rautenform D (vergl. Fig. 1) bestimmen, in der sich ein Gebiet 4 zwischen jedem Paar einander in Längsrichtung (MD) und in Querrichtung (CD) benachbarter Öffnungen (3) erstreckt und größer ist als ein Bereich 5, der sich zwischen einem Paar schräg benachbarter Öffnungen 3 erstreckt, wie in Fig. 1 dargestellt.

Wie durch die relative dunklen Zonen in Fig. 1 dargestellt, erstrecken sich die Fasern teilweise in schräger Richtung um im größeren Bereich 4 in einer X-Form einander zu schneiden, wobei sie sich teilweise entlang Ränder der Öffnungen 3 erstrecken, die im Faservlies 1 einander in Querrichtung benachbart sind. Genauer gesagt schneiden sich die in Längsrichtung des Faservlies erstreckenden Fasern teilweise in der Region (den Regionen), die von zumindest zwei, vorzugsweise drei oder mehreren Öffnungen 3 definiert werden, die in Längsrichtung im Faservlies angeordnet sind; sie erstrecken sich entlang der Ränder dieser in der Breite des Faservlieses benachbart an Öffnungen 3, wodurch diese Ränder definiert werden. Die Fasern, die sich entlang dieser Ränder erstrecken und diese ausbilden, sind fortlaufend zu den Fasern, die die Ränder der Öffnungen 3 umgeben, die in Längsrichtung des Faservlies einander benachbart sind.

Wie bereits oben erwähnt, ist die Dichte der Fasern in jedem der Bereiche 2 im wesentlichen gleich, wobei diejenigen Fasern, die die Öffnungen 3 unmittelbar begrenzen in einer höheren Dichte verteilt und mehr miteinander verfilzt sind. Eine derartige einheitliche Orientierung der Fasern führt zu einer klaren Umgrenzung der Öffnungen 3 und verbessert die Festigkeit des Faservlieses 1 als ganzes, wobei eine Formstabilität der Öffnungen 3 erzielt wird.

Der Abstand zwischen jedem Paar einander gegenüberliegender Öffnungen 3, zum Beispiel die Breite des Faserbereichs 2 sollte zumindest ein Millimeter betragen; wenn diese Breite geringer als ein Millimeter ist, wird dieser Bereich 2 schnur- oder seilförmig, so daß das Faservlies keine glatte Oberfläche mehr aufweist, wie beispielsweise bei der durch die japanische Patentanmeldung 44-23909 bekannten Technik. Der Abstand (pitch) der Öffnungen 3 sollte zumindest 2,5 mm und der Durchmesser zumindest 1 mm betragen. Wenn diese Grenzen jeweils unterschritten werden, ist es nicht möglich, eine saubere Kontur der Öffnung 3 zu erzielen; selbst wenn eine saubere Kontur erzielt würde, könnte sich die Verfilzung der Fasern während der Handhabung oder des Gebrauchs des Faservlieses lockern, woraus sich wiederum ein Verlust einer sauberen Kontur ergäbe.

Obwohl nicht kritisch, beträgt ein Grundgewicht des Faservlies weniger als 150 gr/m², vorzugweise weniger als 120 gr/m², damit Öffnungen 3 erzielt werden können, die eine saubere Kontur besitzen; wenn das Gewicht weniger als 10 gr/m² beträgt, würde das Faservlies 1 zu dünn werden, um eine gewünschte Festigkeit zu erzielen. Auch die Faserdichte würde zu ungleichmäßig, um Öffnungen mit einer scharfen Kontur zu erhalten.

Das Fasermaterial des Faservlies 1 ist ebenfalls nicht kritisch und kann jedes beliebige sein, das üblicherweise als Material für ein solches Faservlies oder ein Gewebe verwendet wird. Ein erfindungsgemäßes Faservlies, das aus einer hydrophobischen Faser, wie beispielsweise Polyester oder Polypropylen, oder eine hydrophilische Faser, wie beispielsweise Ryan, welche Fasern eine wasserabstoßende Behandlung erfahren haben, besteht, kann in Verbindung mit der vorliegenden Erfindung das optimale Oberflächenmaterial für aufsaugende Sanitärartikel mit einer hohen Flüssigkeitsdurchlässigkeit aufgrund der sauber abgegrenzten Öffnungen 3 sein, da es wegen der glatten Oberfläche ebenso wie wegen der Weichheit ein angenehmes Berührgefühl bietet.

obwohl ebenfalls nicht kritisch, weisen die Faserkomponenten vorzugsweise eine Länge zwischen 20 und 100 mm und eine Feinheit von 0.55 bis 16.7 dtex (0,5 bis 15 denier) auf. Das auf diese Weise erfindungsgemäß erhaltene Faservlies ist für eine Vielzahl von Anwendungsgebieten verwendbar, beispielsweise als Material für Bekleidungsstücke, dekorative oder Abdeckmaterialien für verschiedene Einsatzgebiete, einschl. Möbel, Oberflächenmaterial für den Innenausbau, für Wände und Filtermaterial, wobei das Vliesmaterial für Anwendungszwecke mit einem Binder oder anderen Materialien behandelt sein kann, wie auch als Material für saugfähige Sanitärartikel, wie beispielsweise Wegwerfwindeln und Binden.

Das erfindungsgemäße Faservlies kann mit dem nachfolgend beschriebenen Verfahren hergestellt werden.

Wie in den Figuren 2 bis 4 dargestellt, wird eine Lage Fasermaterial, vorzugsweise ein Faservlies 11, von einer Karde, in der die einzelnen Fasern unter Einwirkung von Hochdruckwasserstrahlen verwirrt und verfilzt werden, angeliefert und einem vorhanggleichen Wasserstrahl aus einem Behälter 12 ausgesetzt, um innere Faserlücken zu reduzieren und zu verhindern, daß die Fasern flockig oder flusig werden und um gleichzeitig eine gewünschte Formstabilität zu erzielen. Danach wird das Vlies einem Auflagezylinder 15 zugeführt, auf dem eine Vielzahl von Vorsprüngen 13 in vorbestimmten Abständen verteilt sind, vorzugsweise zumindest im gegenseitigen Abstand von mindestens 1 mm und in dem zuvor erwähnten Rautenmuster. Des weiteren sind eine Vielzahl von kleinen Drainagelöchern 14 zwischen den Vorsprüngen vorgesehen. In den Zylinder 15 sind Saugmittel 16 ausgebildet, die eine Drainage durch die Drainagebohrungen 14 sicherstellen. Über dem Zylinder 15 ist eine Düsenanordnung 17 mit einer Vielzahl von Düsen jeweils vorbestimmten Durchmessers und vorbestimmten Abstand in Querrichtung angeordnet, aus denen Wasser mit hoher Geschwindigkeit ausgespritzt wird. Dieser Wasserstrahlbehandlung drängt die Fasern von den jeweiligen Vorsprüngen 13 zur Seite zu den dazwischen definierten Bereichen, wodurch die Öffnungen 3 gebildet und gleichzeitig eine Verfilzung und Verschlingung der Fasern untereinander bewirkt wird. Auf diese Weise drängen die Wasserstrahlen die Fasern im Zusammenwirken mit den jeweiligen Vorsprüngen 13 wirksam zur Seite in den flachen Bereich auf dem Zylinder 15, während gleichzeitig die Fasern miteinander verschlungen werden. Dabei kreuzen sich die Fasern zum Teil vor und hinter den jeweiligen Öffnungen 3 und erstrecken sich entlang der Ränder dieser Öffnungen. Als Folge davon erscheinen die Öffnungen sauber und scharf, als wären sie herausgeschnitten oder herausgestanzt worden. Das auf diese Weise mit Öffnungen versehene und faserverschlungene Vlies wird anschließend einem Paar Quetschwalzen 18 zugeführt, zwischen denen die überflüssige Flüssigkeit entfernt wird. Anschließend wird das Vlies getrocknet und weiteren Verarbeitungsverfahren zugeführt.

### Hauptbeispiel:

Mit einer Vorrichtung gemäß Fig. 2 mit einem Auflagezylinder, gemäß Fig. 3, wurde eine 100%-ige Polyesterfaserlage mit einem Grundgewicht von 30 gr/m² mit säulenartigen Wasserstrahlen bei einem Druck von 70 kg/cm² und einer Wassermenge von 9,5 l/m² behandelt, um ein Faservlies mit einem Öffnungen-Muster zu erhalten, wie es in den Figuren 5 und 6 dargestellt ist. Die Produktionsgeschwindigkeit betrug 70 m/min. Als Düsenanordnung wurden eine Vielzahl von Düsen mit einem Öffnungsdurchmesser von 130 µm und einem Abstand von 1 mm verwendet. Als Auflagezylinder wurde ein nahtloser Zylinder mit einem Durchmesser von 500 mm, hergestellt durch eine Nickel-Elektro-Formtechnik, verwendet. Der Zylinder war an seiner Oberfläche mit einer Vielzahl von im wesentlichen halbkugelförmigen Vorsprüngen mit jeweils einem Durchmesser von 2 mm und einer Höhe von 0,8 mm ausgestattet, welche Vorsprünge regelmäßig derart verteilt waren, daß 35% der Oberfläche des Zylinders bedeckt wurde und wobei sich eine flache Oberfläche zwischen den Vorsprüngen erstreckt und den Rest der Oberfläche des Zylinders in Anspruch nimmt.

### Vergleichsbeispiel 1:

Das Vlies wurde in der gleichen Weise wie im Hauptbeispiel behandelt, jedoch wurde der Aufnahmezylinder durch ein Endlosband aus einem ebenen Gewebe mit 10 Maschen (plain weave 10 meshes)ersetzt, womit ein Faservlies mit einem Öffnungen-Muster gem. Fig. 7 erhalten wurde.

### Vergleichsbeispiel 2:

Das Vlies wurde in der gleichen Weise behandelt wie im Hauptbeispiel, jedoch wurde der Aufnahmezylinder aus Fig. 3 durch ein Endlosband aus einem Satingewebe 26 Maschen (satin weaves 26 meshes), gerundet, und durch einen nahtlosen Zylinder von 350 mm Durchmesser, der durch eine Nickel-Elektro-Form-Technik hergestellt worden ist und eine Vielzahl von Durchgangsbohrungen jeweils mit 2 mm Durchmesser aufwies, die regelmäßig in der Umfangsfläche des Zylinders verteilt waren, ersetzt, wobei ein Spalt vorgesehen wurde, in dem das Faservlies passieren konnte. Die Bahn wurde mit einem vorhangähnlichen Wasserstrahl behandelt, der aus dem Inneren des Endlosbands mit einem Druck von 15 kg/cm² und einer Strömungsmenge von 30 l pro qm angeliefert wurde, um eine Produktionsgeschwindigkeit von 10 m pro Minute zu erzielen. Es wurde ein Faservlies mit einem Öffnungen-Muster gemäß Fig. 8 erzielt.

Nachfolgend werden die durch das Hauptbeispiel und die beiden Vergleichsbeispiele 1 und 2 erhaltenen Faservliese mit den jeweiligen Öffnungen-Mustern in ihren Eigenschaften gegenübergestellt:

## Patentansprüche

1. Faservlies, in dem Öffnungen (3) nach einem rautenförmigen Muster ausgebildet sind, bestehend aus Bereichen (2,4,5) mit Vliesfasern, in welchen einzelne Fasern angesammelt und kontinuierlich wirr miteinander verschlungen sind, von welchen Bereichen (2) die Fasern verzweigen und die kreisförmigen oder elliptischen Öffnungen (3) mit scharfen Konturen am Innenumfang umgeben und in einem regelmäßigen Muster definieren, wobei jeder der Faserbereiche (2) im wesentlichen eine gleichförmige Faserdichte und eine glatte Oberfläche aufweist und daß die Öffnungen (3) voneinander einen Abstand von zumindest 1 mm aufweisen und derart rautenförmig angeordnet sind, daß der Bereich (4) der sich zwischen jedem benachbarten Öffnungspaar (3) in Längsrichtung MD und in Querrichtung CD erstreckt, größer ist als ein Bereich (5) der sich zwischen jedem Paar einander schräg gegenüberliegender Öffnungen (3) erstreckt und wobei die Fasern sich teilweise in schräger Richtung erstrecken, um sich im wesentlichen im Zentrum des größeren Bereichs (4) zu schneiden, und teilweise entlang der Ränder der Öffnungen (3), um diese zu definieren und wobei die Verschlingungsfestigkeit der Fasern in dem Bereich in dem sie sich schräg und entlang der Ränder der Öffnungen erstrecken, um einander zu schneiden, höher ist als im übrigen Bereich.

2. Faservlies nach Anspruch 1, dadurch gekennzeichnet, daß Öffnungen (3) mit einem Abstand von zumindest 2,5 mm voneinander angeordnet sind und einen Durchmesser von mindestens 1 mm aufweisen.

3. Faservlies nach Ansprch 1 oder 2 dadurch gekennzeichnet, daß das Basisgewicht zwischen 10 bis 150 g/m² beträgt.

## Claims

1. A non-woven fabric in which openings (3) are formed in a diamond pattern, consisting of regions (2, 4, 5) with fleece fibres, in which individual fibres are gathered and continuously randomly entangled, from which regions (2) the fibres branch out and surround the circular or elliptical openings (3) with sharp contours at the inner periphery and define them in a regular pattern, wherein each of the fibre regions (2) has a substantially uniform fibre density and a smooth surface and the openings (3) have a distance from one another of at least 1 mm and are so arranged in a diamond array that the region (4) which extends between each pair of neighbouring openings (3) in the longitudinal direction MD and in the transverse direction CD is larger than a region (5) which extends between each pair of openings (3) obliquely opposite each other, and wherein the fibres extend in part in oblique direction, in order to intersect substantially in the centre of the larger region (4), and partially along the edges of the openings (3) in order to define these, and wherein the closeness of entanglement of the fibres is greater in the region in which they extend obliquely and along the edges of the openings, in order to intersect each other, than in the other region.

2. A non-woven fabric according to claim 1, characterized in that openings (3) are arranged at a distance from one another of at least 2.5 mm and have a diameter of at least 1 mm.

3. A non-woven fabric according to claim 1 or 2, characterized in that the base weight lies between 10 and 150 g/m².

## Revendications

1. Non-tissé de fibres, dans lequel sont produites des ouvertures (3) selon un dessin losangique, comportant des zones (2, 4, 5) de fibres non tissées, dans lesquelles les fibres individuelles sont assemblées et entrelacées en continu de manière désordonnée, zones (2) à partir desquelles les fibres se ramifient et entourent les ouvertures (3) circulaires ou ellipsoïdales avec des contours nets sur le pourtour intérieur, et les définissent dans un dessin régulier, chaque zone de fibres (2) présentant une densité de fibres substantiellement régulière et une surface plane, et les ouvertures (3) présentant entre elles un écartement d'au moins 1 mm et étant agencées selon une disposition losangique de telle sorte que la zone (4) qui s'étend entre chaque paire d'ouvertures (3) voisines dans le sens longitudinal MD et dans le sens transversal CD soit plus grande qu'une zone (5) qui s'étend entre chaque paire d'ouvertures (3) se faisant face dans le sens oblique, et les fibres s'étendant partiellement dans un sens oblique, pour s'entrecouper pour ainsi dire au centre de la plus grande zone (4), et partiellement le long des bords des ouvertures (3), afin de définir ces dernières, et la résistance de l'entrelacement des fibres étant plus grande dans la zone dans laquelle elles s'étendent en oblique et le long des bords des ouvertures, que dans la zone restante.

2. Non-tissé de fibres suivant la revendication 1, caractérisé en ce que des ouvertures (3) sont disposées avec un écartement réciproque d'au moins 2,5 mm et présentent un diamètre d'au moins 1 mm.

3. Non-tissé de fibres suivant les revendications 1 ou 2, caractérisé en ce que le poids de base se situe entre 10 et 150 g/m².
